# EUROPÄISCHE PATENTSCHRIFT

(11) **EP 2 524 384 B1**
(45) Veröffentlichungstag und Bekanntmachung des Hinweises auf die Patenterteilung: **30.11.2016**
(21) Anmeldenummer: 11700420.0
(22) Anmeldetag: 14.01.2011
(51) Int. Cl.: H01H 1/021, H01H 1/0237, H01H 11/06

(54) **ELEKTRISCHES KONTAKTELEMENT UND VERFAHREN ZUR HERSTELLUNG EINES ELEKTRISCHEN KONTAKTELEMENTS**
ELECTRICAL CONTACT ELEMENT AND METHOD FOR PRODUCING IT
CONTACT ÉLECTRIQUE ET PROCÉDÉ POUR SA FABRICATION

(30) Priorität: 13.04.2010 DE 102010014745; 15.01.2010 US 295530 P
(43) Veröffentlichungstag der Anmeldung: 21.11.2012
(73) Patentinhaber: Umicore AG & Co. KG, 63457 Hanau-Wolfgang (DE); TE Connectivity Germany GmbH, 64625 Bensheim (DE)
(72) Erfinder: HEINRICH, Jens, 14612 Falkensee (DE); HOFFMANN, Ralf, 12349 Berlin (DE); SANDECK, Peter, 12207 Berlin (DE); WIEBERGER, Martin, 12203 Berlin (DE); BRAUMANN, Peter, 63755 Alzenau (DE); KOFFLER, Andreas, 61130 Nidderau (DE); KEMPF, Bernd, 63839 Kleinwallstadt (DE); MOLVAR, Allen, Bristol RI 02809 (US)
(86) Internationale Anmeldenummer: PCT/EP2011/050482
(87) Internationale Veröffentlichungsnummer: WO 2011/086167

(56) Entgegenhaltungen:
- CH-A5- 607 729
- DE-A1- 2 036 373
- DE-A1- 2 259 792
- DE-A1-102007 040 171
- FR-A1- 2 931 303

## Beschreibung

Die vorliegende Erfindung bezieht sich auf ein Verfahren zur Herstellung eines elektrischen Kontaktelements aus einem Halbzeug sowie auf das elektrische Kontaktelement und das entsprechende Halbzeug.

Elektrische Kontakte finden in elektrischen Geräten und Schaltgeräten, wie z.B. in Lichtschaltern, Schutzschaltern oder Relais, vielfältige Anwendung und sind weit verbreitet. An die an den Schaltvorgängen beteiligten Bestandteile eines elektrischen Kontaktes, insbesondere an die Kontaktschicht, werden hinsichtlich elektrischer Leitfähigkeit, Abnutzungsfestigkeit, mechanischer Stabilität und Widerstandsfähigkeit gegen Verschweißen vor allem bei Temperatureinwirkungen, hohe Anforderungen gestellt. Es hat sich gezeigt, dass diese die Werkstoffwahl oft gegensätzlich bestimmenden Anforderungen besonders zufriedenstellend von Edelmetall/Metalloxid-Verbundwerkstoffen erfüllt werden können.

Gerade wegen ihrer Schweißresistenz können aber derartige Edelmetall/Metalloxid-Verbundwerkstoffe, beispielsweise Silber/Zinnoxid, auf einem Kontaktträgermaterial nicht direkt durch Schweißen befestigt werden.

Daher ist bekannt, die Kontakte mittels einer Vernietung zu befestigen, wie dies beispielsweise bei den sogenannten Bimetallnieten der Fall ist, oder aber eine schweißbare Schicht durch Aufbauen eines Multilayerkontakts bereitzustellen. Hier wird die Verbindung durch ein Kaltschweißverfahren oder Walzplattieren hergestellt. Bei diesen Konzepten ist aber von Nachteil, dass ein hoher Fabrikationsaufwand nötig ist und darüber hinaus ein verfahrenbedingtes Mindestvolumen für das aufzubringende Kontaktmaterial gefordert werden muss. Bei Massivkontakten oder beim Drahtabschnittsnieten wird außerdem ein Teil des Edelmetalls nicht für die eigentliche Schaltfunktion und somit zweckentfremdet verwendet.

Die Aufgabe, die der vorliegenden Erfindung zugrunde liegt, kann daher darin gesehen werden, ein Verfahren zum Herstellen eines Kontaktelements anzugeben, das einerseits optimale Eigenschaften des Kontaktelements im Betrieb und andererseits eine materialsparende und kostengünstige Herstellbarkeit gewährleistet.

Diese Aufgabe wird durch den Gegenstand der unabhängigen Patentansprüche gelöst. Vorteilhafte Weiterbildungen der vorliegenden Erfindung sind Gegenstand der abhängigen Patentansprüche.

Die vorliegende Erfindung basiert auf der Idee, dass für die Herstellung des eigentlichen Kontaktes als Halbzeug ein Teil eines Drahtes aus Metall-Verbundwerkstoff als erstes leitfähiges Material verwendet wird, der mit einem Metallüberzug als zweites elektrisch leitfähiges Material versehen ist, wobei der Metallüberzug an einem Teil der Oberfläche wieder entfernt wurde, um den Kern aus Metall-Verbundwerkstoff an der späteren Kontaktfläche freizulegen.

Der Metallverbundwerkstoff kann aus einem geeigneten Metall, wie Kupfer, Kupfer-Nickel-Legierung, Chrom-Nickel-Legierung oder Silber bestehen, welcher Oxide wie Zinnoxid, Zinkoxid, Eisenoxid wie Fe₂O₃, Kupferoxid, Cadmiumoxid, Indiumoxid, Antimonoxid, Lanthanoxid, Magnesiumoxid, Manganoxid, Wismutoxid, Telluroxid, Kohlenstoff (in Form von Rußen, Graphit oder Kohlenstofffasern) enthält, oder auch Nickel, wenn das Metall ansonsten von Nickel verschieden ist. Besonders geeignet als Metall-Verbundwerkstoff sind beispielsweise beschrieben in DE 2 259 792, DE 102 007 040 171, EP 508055, EP 1505164, EP 725154, EP 736885, EP 795367, DE 10012250, EP 1142661, EP 1915765 und EP 2004349 sowie den dort zitierten Dokumenten beschrieben. Vorteilhaft sind insbesondere die auf Silber basierenden Metall-Verbundwerkstoffe aus EP 508055 und EP 1505164, worauf Bezug genommen wird. Hierbei handelt es sich um auf Silber-Zinnoxid basierende Kontaktwerkstoffe, welche zusätzlich noch Indiumoxid, Telluroxid, Wismutoxid, Kupferoxid, Nickeloxid oder deren Mischungen enthalten können. Solche Werkstoffe können pulvermetallurgisch oder durch innere Oxidation hergestellt werden.

Der Metallüberzug kann aus dem gleichen Metall bzw. Metallen bestehen wie der Metall-Verbundwerkstoff, welcher den Kern bildet, enthält jedoch keine der Inhaltsstoffe, welche die Verschweißfestigkeit des Metall-Verbundwerkstoffes bewirken.

Gemäß der vorliegenden Erfindung wird durch Schaben oder Spalten der Silbermantel eines Silberzinnoxiddrahtes aus dem Bereich der späteren Kontaktstelle entfernt. Auf diese Weise ist ein minimaler Edelmetallverlust gewährleistet und gleichzeitig wird eine Kontamination des schaltenden Bauteils mit dem Edelmetall im Bereich der Kontaktstelle vermieden und somit ein Verschweißen des Schaltkontakts verhindert.

Andererseits kann durch das direkte Aufschweißen des Silberzinnoxid-Kontaktmaterials auf einen Kontaktträger die Herstellung stark vereinfacht werden und die Fabrikationskosten niedrig gehalten werden. Der Edelmetalleinsatz ist minimal, da das Edelmetall nicht für mechanische Aufgaben verwendet werden muss. Im Bereich der Schaltstelle befindet sich kein schweißbares metallisches Edelmetall.

Gemäß einer vorteilhaften Ausführungsform der vorliegenden Erfindung wird ein Teil des Drahtes in einer axialen Richtung abgeschabt, so dass an dem kreisförmigen Querschnitt des Drahts ein Segment entfernt ist. Nach dem Aufteilen in zylindrische Halbzeuge und dem Umformen in einen elektrischen Kontakt kann auf diese Weise besonders einfach und mit vergleichsweise wenig Materialverlust der gewünschte Kontakt hergestellt werden. Will man noch mehr von dem metallischen Mantel entfernen, so können weitere Schabeschritte in radial versetzter Richtung durchgeführt werden.

Eine Ausführungsform, bei der überhaupt kein Abfall anfällt, ist dann gegeben, wenn der Draht mittig gespalten wird und beide Teile verwendbar bleiben.

Die vorteilhaften Eigenschaften der vorliegenden Erfindung kommen insbesondere dann zum Tragen, wenn das erfindungsgemäße Kontaktelement in einem Schaltgerät, wie beispielsweise einem elektromagnetischen Relais, eingesetzt wird, da hier die Problematik des Verschweißens besonders kritisch ist.

Zum besseren Verständnis der vorliegenden Erfindung wird diese anhand der in den nachfolgenden Figuren dargestellten Ausführungsbeispiele näher erläutert. Dabei werden gleiche Teile mit gleichen Bezugszeichen und gleichen Bauteilbezeichnungen versehen. Weiterhin können auch einige Merkmale oder Merkmalskombinationen aus den gezeigten und beschriebenen Ausführungsformen für sich eigenständige erfinderische oder erfindungsgemäße Lösungen darstellen. Es zeigen:
- **Fig. 1**: eine schematische Perspektivdarstellung eines fertigen Kontaktelements;
- **Fig. 2**: eine perspektivische Darstellung des aufgeschweißten erfindungsgemäßen Halbzeugs vor dem Umformen;
- **Fig. 3**: einen Querschnitt des ummantelten Drahts vor dem Schaben;
- **Fig. 4**: einen Querschnitt des Drahtes nach einem ersten Schabeschritt;
- **Fig. 5**: einen Querschnitt des Drahtes nach einem Spaltschritt;
- **Fig. 6**: einen Querschnitt des Drahtes nach dem Durchführen mehrerer Schabeschritte.

Fig. 1 zeigt in einer perspektivischen Darstellung das erfindungsgemäße Kontaktelement 100 am Beispiel eines Relaiskontakts. Der eigentliche elektrische Kontakt 102 ist mit einem hier nur schematisch dargestellten Kontaktträger 104 durch Verschweißen verbunden. Die Kontaktfläche 106, die im Betrieb mit einem Gegenkontakt in elektrische Verbindung kommt, ist dabei durch ein Material gebildet, welches keine Verschweißneigung aufweist. Gemäß der vorliegenden Ausführungsform ist dies ein Silber-Zinnoxid-Verbundmaterial. Es kommen hier aber auch andere Verbundmaterialien in Frage, die beispielsweise Cadmiumoxid, Indiumoxid, Zinkoxid, Kupferoxid, Antimonoxid, Lanthanoxid, Magnesiumoxid, Manganoxid, Wismutoxid, oder Telluroxid oder eine Kombination daraus enthalten. In dem Bereich der Schweißstelle 108 liegt ein Metallmantel 114, insbesondere ein Edelmetallmantel, im vorliegenden Fall metallisches Silber, vor, wodurch die Fixierung des Kontakts 102 an dem Träger 104 über ein einfaches Schweißen möglich ist.

Fig. 2 zeigt in perspektivischer Ansicht eine Vorstufe des Kontakts 100, bei der das erfindungsgemäße Halbzeug 110 auf dem Kontaktträger 104 fixiert ist.

Wie in Fig. 2 schematisch angedeutet, besteht das Halbzeug aus einem zylindrischen Edelmetall/Metalloxidkern 112, der teilweise von einem metallischen Edelmetallmantel 114 umgeben ist. Der Mantel 114, der aus einem schweißbaren Material besteht, ist insbesondere im Bereich der Schweißstelle 108 angeordnet. Im Bereich der späteren Kontaktstelle 106 ist der Mantel dagegen entfernt. Durch Ausüben von Druck in einer Richtung 116 auf den Kontaktträger 104 zu, wird das Halbzeug 110 anschließend in den eigentlichen Kontakt 102 umgeformt. Dabei ist zu bemerken, dass die Vorformrichtung 116 quer zu einer Längsachse 118 des Drahtstücks verläuft.

Die Fig. 3 bis 6 erläutern verschiedene spezielle Möglichkeiten, den späteren Kontaktbereich 106 von der metallischen Silberschicht zu befreien. Dabei wird jeweils ein Schnitt durch den Draht 120, aus dem durch Schneiden quer zu seiner Längsachse das Halbzeug 110 hergestellt wird, gezeigt. Fig. 3 zeigt das Rohteil, bei dem ein Kern 112, der wie bereits erwähnt, beispielsweise aus Silber-Zinnoxid-Verbundwerkstoff bestehen kann, mit einem metallischen Edelmetallmantel 114 umgeben ist. Bei dem Edelmetall handelt es sich beispielsweise um metallisches Silber. Wie in Fig. 4 gezeigt, kann das teilweise Entfernen der metallischen Mantelschicht 114 durch Abschaben eines Segments des Querschnitts erfolgen.

Alternativ kann entweder bis zur Mitte 122 des Drahtes 120 geschabt werden oder der Draht in zwei Hälften gespalten werden, wie dies in Fig. 5 dargestellt ist. Die in Fig. 5 gezeigte Variante bietet zwar als Halbzeug den Vorteil, eine möglichst große, silberfreie Kontaktfläche 106 zu bieten, hat aber den Nachteil, dass vergleichsweise viel Material verloren geht, wenn dieser Querschnitt durch Schaben hergestellt wird. Verwendet man ein Spaltverfahren, bei dem beide Hälften des Drahtes verwendbar bleiben, stellt diese Variante allerdings die materialsparendste Lösung dar.

Fig. 6 zeigt eine Ausführungsform, bei der möglichst viel von dem metallischen Silbermantel 114 aus dem späteren Kontaktbereich dadurch entfernt wird, dass zwei weitere Schabeschritte in radial versetzter Richtung zu dem ersten Schabeschritt durchgeführt werden.

In der nachfolgenden Tabelle 1 werden für die Versionen der Fig. 4, 5 und 6 in Bezug auf die Querschnittsfläche die jeweiligen Materialverluste für den Fall verglichen, dass ein Drahtdurchmesser von ca. 1,2 mm mit einer Silberbeschichtung von 40 µm betrachtet wird.

**Tabelle 1**

| | Rohteil | Fig. 4 | Fig. 5 | Fig. 6 |
|---|---|---|---|---|
| Mantel | 0,4084 mm² | 0,301 mm² | 0,2042 mm² | 0,2173 mm² |
| Verlust Mantel | 0% | 26% | 50% | 47% |
| | | | | |
| Kern | 1,131 mm² | 1,0413 mm² | 0,5655 mm² | 1,0426 mm² |
| Verlust Kern | 0% | 8% | 50 % | 8% |
| | | | | |
| Gesamt | 1,5393 mm² | 1,3423 mm² | 0,7697 mm² | 1,2599 mm² |
| Verlust Gesamt | 0% | 13% | 50% | 18% |

Wie aus dieser Übersicht deutlich wird, ist der geringste Materialverlust bei der Variante der Fig. 4 zu verzeichnen, während aber die Variante der Fig. 6 die effektivste Entfernung des Mantelmaterials beinhaltet.

Zusammenfassend lässt sich feststellen, dass die erfindungsgemäße Herstellung von Kontaktelementen, beispielsweise für schaltende oder führende Kontakte an Relais, zum Einen eine einfache Herstellbarkeit durch das direkte Aufschweißen des Silber-Zinnoxid-Kontaktmaterials erlaubt, aber zum Anderen eine besonders geringe Verschweißneigung im Bereich des eigentlichen elektrischen Kontakt sicherstellt. Durch sparsame Verwendung von edelmetallhaltigen Ausgangsstoffen können die Kosten weiter gesenkt werden.

**Bezugszeichenbeschreibung**

| | |
|---|---|
| 100 | Kontaktelement |
| 102 | elektrischer Kontakt |
| 104 | Kontaktträger |
| 106 | Kontaktfläche |
| 108 | Schweißstelle |
| 110 | Halbzeug |
| 112 | Kern |
| 114 | Mantel |
| 116 | Richtung des Umformdrucks |
| 118 | Längsachse des Drahtes |
| 120 | Draht |
| 122 | Mitte des Drahtquerschnitts |

## Patentansprüche

1. Verfahren zur Herstellung eines elektrischen Kontaktelements (100), das durch einen Gegenkontakt elektrisch kontaktierbar ist, wobei das Verfahren die folgenden Schritte umfasst:
Bereitstellen eines Drahtes (120) aus einem ersten elektrisch leitfähigen Material (112) mit einem Mantel (114) aus einem zweiten elektrisch leitfähigen Material;
teilweises Entfernen des Mantels (114) in einer Richtung längs einer Drahtlängsachse (118);
Ausbilden mindestens eines zylindrischen Halbzeugs (110) durch Unterteilen des Drahtes in einer Richtung quer zu der Drahtlängsachse;
Fixieren des Halbzeugs auf einem Kontaktträger (104), so dass das zweite elektrisch leitfähige Material mit dem Kontaktträger verbunden ist;
Umformen des verschweißten Halbzeugs zum Ausbilden des Kontaktelements (100), wobei eine Kontaktfläche (106), die für einen Gegenkontakt zugänglich ist, durch das erste elektrisch leitfähige Material gebildet ist.

2. Verfahren nach Anspruch 1, wobei der Schritt des teilweisen Entfernens des Mantels (114) in einer Richtung längs einer Drahtlängsachse (118) umfasst:
Abschaben eines Teils des Drahtes in einer axialen Richtung, so dass an dem kreisförmigen Querschnitt des Drahts ein Segment entfernt ist.

3. Verfahren nach Anspruch 2, wobei der Schritt des teilweisen Entfernens der Beschichtung in einer Richtung längs einer Drahtlängsachse umfasst:
Abschaben eines Teils des Drahtes in einer axialen, gegenüber dem vorangegangenen Abschabeschritt um einen definierten radialen Winkel versetzten Richtung, so dass an dem kreisförmigen Querschnitt des Drahts mindestens ein weiteres Segment entfernt ist.

4. Verfahren nach Anspruch 1, wobei der Schritt des teilweisen Entfernens der Beschichtung in einer Richtung längs einer Drahtlängsachse umfasst:
Spalten des Drahtes in einer axialen Richtung, so dass der kreisförmige Querschnitt des Drahts geteilt ist.

5. Verfahren nach einem der vorhergehenden Ansprüche, wobei das erste leitfähige Material nicht schweißbar ist.

6. Verfahren nach Anspruch 5, wobei das erste leitfähige Material eine Edelmetall/Metalloxid-Legierung umfasst.

7. Verfahren nach einem der vorhergehenden Ansprüche, wobei das zweite leitfähige Material schweißbar ist.

8. Verfahren nach Anspruch 7, wobei das zweite leitfähige Material elementares Edelmetall umfasst.

9. Verfahren nach einem der vorhergehenden Ansprüche, wobei das Kontaktelement (100) ein Kontakt für ein elektromagnetisches Relais ist.

10. Verfahren nach einem der vorhergehenden Ansprüche, wobei der Schritt des Fixierens des Halbzeugs (110) auf dem Kontaktträger (104) mittels Schweißens erfolgt.

11. Verfahren nach einem der vorhergehenden Ansprüche, wobei in dem Schritt des Fixierens des Halbzeugs auf dem Kontaktträger das zylindrische Halbzeug (110) so mit seiner Zylindermantelfläche auf dem Kontaktträger fixiert ist, dass der Bereich, in dem die Beschichtung entfernt ist, dem Kontaktträger abgewandt ist.

12. Elektrisches Kontaktelement, das durch einen Gegenkontakt elektrisch kontaktierbar ist, wobei das Kontaktelement (100) mittels eines Verfahrens nach einem der vorangehenden Ansprüche hergestellt ist.

13. Halbzeug zur Herstellung eines elektrischen Kontaktelements, erhältlich nach einem oder mehreren der Ansprüche 1 bis 12, wobei das Halbzeug einen Kern (112) aus einem ersten elektrisch leitfähigen Material und einen Mantel (114) aus einem zweiten elektrisch leitfähigen Material aufweist und wobei der Mantel wenigstens teilweise in einer Richtung längs einer Längsachse (118) des Halbzeugs entfernt ist.

14. Halbzeug nach Anspruch 13, wobei das Halbzeug eine zylindrische Gestalt hat.

15. Verwendung des Halbzeugs gemäß Anspruch 13 oder 14 zur Herstellung von elektrischen Kontakten.

16. Elektromagnetisches Relais mit mindestens einem schaltbaren Kontaktelement gemäß Anspruch 12.

## Claims

1. Method for producing an electrical contact element (100) which is electrically contactable by a counter-contact, wherein the method comprises the following steps:
supplying a wire (120) made of a first electrically conductive material (112) having a jacket (114) made of a second electrically conductive material;
partially removing the jacket (114) in a direction along a longitudinal axis (118) of the wire;
forming at least one cylindrical semi-finished product (110) by subdividing the wire in a direction transverse to the longitudinal axis of the wire;
affixing the semi-finished product on a contact holder (104), such that the second electrically conductive material is connected with the contact holder;
shaping the welded, semi-finished product to form the contact element (100), wherein a contact surface (106) that is accessible to a counter-contact is formed by the first electrically conductive material.

2. Method according to claim 1, wherein the step of partially removing the jacket (114) in a direction along a longitudinal axis (118) of the wire comprises:
abrading a part of the wire in an axial direction, so that a segment on the circular cross-section of the wire is removed.

3. Method according to claim 2, wherein the step of partially removing the coating in a direction along a longitudinal axis of the wire comprises:
abrading a part of the wire in an axial direction, offset by a defined radial angle, compared to the previous cutting step, so that at least one additional segment on the circular cross-section of the wire is removed.

4. Method according to claim 1, wherein the step of partially removing the coating in a direction along a longitudinal axis of the wire comprises:
splitting the wire in an axial direction, so that the circular cross-section of the wire is divided.

5. Method according to one of the preceding claims, wherein the first conductive material is not weldable.

6. Method according to claim 5, wherein the first conductive material comprises a precious metal/metal oxide alloy.

7. Method according to one of the preceding claims, wherein the second conductive material is weldable.

8. Method according to claim 7, wherein the second conductive material comprises elemental precious metal.

9. Method according to one of the preceding claims, wherein the contact element (100) is a contact for an electromagnetic relay.

10. Method according to one of the preceding claims, wherein the step of affixing the semi-finished product (110) to the contact holder (104) is accomplished by means of welding.

11. Method according to one of the preceding claims, wherein, in the step of affixing the semi-finished product to the contact holder, the cylindrical semi-finished product (110) is affixed to the contact holder in such a way that the area in which the coating is removed faces away from the contact holder.

12. Electrical contact element that is electrically contactable by a counter-contact, wherein the contact element (100) is produced by means of a method according to one of the preceding claims.

13. Semi-finished product for producing an electrical contact element, obtainable according to one or more of claims 1 through 12, wherein the semi-finished product has a core (112) made of a first electrically conductive material and a jacket (114) made of a second electrically conductive material, and wherein the jacket is at least partially removed in a direction along a longitudinal axis (118) of the semi-finished product.

14. Semi-finished product according to claim 13, wherein the semi-finished product is cylindrical in shape.

15. Use of the semi-finished product according to claim 13 or 14 for producing electrical contacts.

16. Electromagnetic relay with at least one switchable contact element according to claim 12.

## Revendications

1. Procédé de fabrication d'un élément de contact électrique (100), qui peut entrer en contact électrique avec un contact d'accouplement, le procédé comprenant les étapes suivantes :
fourniture d'un fil (120) en un premier matériau électriquement conducteur (112) avec une gaine (114) en un second matériau électriquement conducteur ;
retrait partiel de la gaine (114) selon une direction correspondant à la longueur d'un axe longitudinal de fil (118) ;
formation d'au moins un produit semi-fini cylindrique (110) par division du fil dans une direction transversale à l'axe longitudinal de fil ;
fixation du produit semi-fini sur un support de contact (104) de sorte que le second matériau électriquement conducteur soit lié au support de contact ;
déformation du produit semi-fini soudé pour la formation de l'élément de contact (100), une surface de contact (106), accessible pour un contact d'accouplement, étant formée par le premier matériau électriquement conducteur.

2. Procédé selon la revendication 1 dans lequel l'étape de retrait partiel de la gaine (114) selon une direction correspondant à la longueur d'un axe longitudinal de fil (118) comprend :
le raclage d'une partie du fil dans une direction axiale de sorte qu'un segment soit retiré au niveau de la section transversale circulaire du fil.

3. Procédé selon la revendication 2 dans lequel l'étape de retrait partiel du revêtement selon une direction correspondant à la longueur d'un axe longitudinal de fil comprend :
le raclage d'une partie du fil dans une direction axiale, décalée d'un angle radial défini par rapport à l'étape de raclage précédente, de sorte qu'au moins un autre segment soit retiré au niveau de la section transversale circulaire du fil.

4. Procédé selon la revendication 1 dans lequel l'étape de retrait partiel du revêtement selon une direction correspondant à la longueur d'un axe longitudinal de fil comprend :
la division du fil dans une direction axiale de sorte que la section transversale circulaire du fil soit divisée.

5. Procédé selon une des revendications précédentes dans lequel le premier matériau conducteur ne peut pas être soudé.

6. Procédé selon la revendication 5 dans lequel le premier matériau conducteur comprend un alliage métal noble/oxyde métallique.

7. Procédé selon une des revendications précédentes dans lequel le second matériau conducteur peut être soudé.

8. Procédé selon la revendication 7 dans lequel le second matériau conducteur comprend un métal noble élémentaire.

9. Procédé selon une des revendications précédentes dans lequel l'élément de contact (100) est un contact pour un relais électromagnétique.

10. Procédé selon une des revendications précédentes dans lequel l'étape de fixation du produit semi-fini (110) sur le support de contact (104) s'effectue par soudage.

11. Procédé selon une des revendications précédentes dans lequel, à l'étape de fixation du produit semi-fini sur le support de contact, le produit semi-fini cylindrique (110) est fixé avec sa surface de gaine cylindrique sur le support de contact de telle sorte que la zone dans laquelle le revêtement est retiré soit opposée au support de contact.

12. Élément de contact électrique, pouvant entrer en contact électrique avec un contact d'accouplement, dans lequel l'élément de contact (100) est fabriqué au moyen d'un procédé selon une des revendications précédentes.

13. Produit semi-fini pour la fabrication d'un élément de contact électrique, pouvant être obtenu selon une ou plusieurs des revendications 1 à 12, dans lequel le produit semi-fini présente un noyau (112) en un premier matériau électriquement conducteur et une gaine (114) en un second matériau électriquement conducteur et dans lequel la gaine est retirée au moins partiellement selon une direction correspondant à la longueur d'un axe longitudinal (118) du produit semi-fini.

14. Produit semi-fini selon la revendication 13 dans lequel le produit semi-fini est de forme cylindrique.

15. Utilisation du produit semi-fini selon la revendication 13 ou 14 pour la fabrication de contacts électriques.

16. Relais électromagnétique ayant au moins un élément de contact commutable selon la revendication 12.
